# FASCICULE DE BREVET EUROPEEN

(11) **EP 0 173 632 B1**
(45) Date de publication et mention de la délivrance du brevet: **10.06.1987**
(21) Numéro de dépôt: 85420135.7
(22) Date de dépôt: 22.07.1985
(51) Int. Cl.: C22C 21/08, C22C 21/14, C22C 21/16, C22F 1/10

(54) **Alliage d'aluminium type A-SG à haute résistance pour produits filés ou matricés**
Hochfeste Aluminiumlegierung des A-SG-Typs für stranggepresste oder im Gesenk geschmiedete Gegenstände
High-strength aluminium alloy of the A-SG type for extruded or drop-forged products

(30) Priorité: 31.07.1984 FR 8412434
(43) Date de publication de la demande: 05.03.1986
(73) Titulaire: CEGEDUR SOCIETE DE TRANSFORMATION DE L'ALUMINIUM PECHINEY, 75008 Paris (FR)
(72) Inventeur: Lacroix, Jean-Yves, F-38100 Grenoble (FR)
(74) Mandataire: Séraphin, Léon

## Description

L'invention concerne un alliage à base d'aluminium contenant du Si et du Mg comme éléments d'alliage principaux, possédant des caractéristiques mécaniques élevées et destiné principalement à la fabrication des produits filés ou matricés.

Les alliages connus de ce type sont les alliages 6082 ou X6013, selon les désignations de l'Aluminium Association, traités à l'état T6 dont les analyses (% en poids) et les caractéristiques mécaniques types sont les suivantes:

L'évolution des techniques exige une amélioration constante des performances des matériaux et l'invention répond à un besoin de matériaux type A-SG dont les caractéristiques mécaniques sont les suivantes:
Rp 0,2 > 380 MPa
Rm > 420 MPa
A%(5,65√S)≥ 10%

Les alliages suivant l'invention permettent d'atteindre les objectifs ci-dessus, dans les conditions suivantes:
- les produits doivent présenter l'analyse suivante (% en poids)
   0.9 ≤ Si < 1,2
   0,7 ≤ Mg < 1,1
   0,30 ≤ Cu < 1,1
   0,25 < Mn < 0,75
   0,07 < Zr < 0,20
   0,10 ≤ Zn ≤ 0,70
   Fe ≤ 0,30
   Autres < 0,05 chacun
   < 0,15 total
   Reste AI

Au-dessous des valeurs minimales, les caractéristiques de résistance (Rp 0,2 - Rm) ne sont pas tenues; au-dessus des valeurs maximales, la caractéristique de ductilité (A%) n'est pas tenue. La tenue à la corrosion et l'aptitude au soudage se dégradent en dehors de cette plage de composition.

Cependant, les éléments sont compris de préférence individuellement ou en combinaison, dans les limites suivantes:
1,0 _{<} Si _{<} 1,15; 0,8 < Mg _{<} 1,0; 0,8 _{<} Cu < 1,0;
0,5 _{<} Mn _{<} 0,7; 0,08 _{<} Zr ≤ 0,12; 0,20 _{<} Zn < 0,70

Ce dernier élément est avantageusement compris entre 0, 3 et 0, 6%.

La gamme de fabrication doit être telle que la structure du produit est pratiquement entièrement non recristallisée.

Ceci est obtenu grâce au procédé décrit ci-après:
La gamme de fabrication de tels produits comporte principalement la coulée de billettes ou de plateaux, une homogénéisation éventuelle de ceux-ci, la transformation à chaud, les produits ainsi obtenus subissant ensuite les opérations classiques de traitements thermiques de mise en solution, trempe à l'eau et revenu des alliages de cette famille (état T6). Cependant, dans certains cas, il est possible que des produits coulés soient matricés directement.

Pour obtenir une structure essentiellement non recristallisée, il est préférable que la température de transformation à chaud soit maintenue au-dessus de 450°C. De plus, lorsque le produit subit plusieurs opérations de transformation à chaud, il est préférable d'intercaler entre celles-ci, un recuit de restauration dans un domaine de température compris entre 250 et 280°C pendant des durées allant de 1 à 10h environ. Lorsque les billettes sont destinées au filage, il est préférable de leur faire subir une homogénéisation entre 500 et 580°C pendant des durées allant de 3h à 10h afin d'améliorer leur aptitude à cette transformation à chaud.

L'invention sera mieux comprise à l'aide des exemples suivants, illustrés par la figure 1, représentant la pièce matricée des exemples 2 et 3 sur laquelle figurent les cotes en mm.

### Exemple 1

Les alliages connus 6082 et X6013, ainsi que les alliages n° 2 à 4 selon l'invention, ont été élaborés en coulée semi-continue sous forme de billettes 0 120 mm, homogénéisées 24h à 530°C, écroûtées à 0 96 mm, filées en direct à 470°C env. en méplats 60 x 10 mm, ceux-ci étant ensuite mis en solution à 540°C pendant 2h, trempés à l'eau froide et revenus à 175° C pendant 8h.

Les analyses sont reportées au Tableau 1 et les caractéristiques mécaniques de traction (sens long) - moyenne de 3 essais - sont reportées au Tableau I1.

On peut constater que les alliages selon l'invention atteignent les caractéristiques désirées, alors que les alliages connus 6082 et X6013 ne les atteignent pas.

### Exemple 2

L' alliage n° 3 de l'exemple 1 a été coulé en billettes Ø 240 mm, homogénéisées à 530° C pendant 24h, écroûtées à 0 220 mm, filées en direct à 400°C en barres rondes 0 50 mm; un lopin a été restauré à 270°C pendant 4h, puis matricé à 480°C en une pièce représentée à la figure 1 (cotes en mm). Celle-ci a été mise en solution à 540° C - 2h, trempée à l'eau froide et revenue à 175° C - 8h.

Les caractéristiques mécaniques obtenues sur cette pièce (moyenne de 3 essais) sont les suivantes:
Rp 0,2 - 392 MPa
Rm - 433 MPa
A% - 10,5

Comme indiqué, les produits sont principalement destinés au filage sous forme de barres ou de profilés par exemple, et au matriçage, mais il n'est pas exclu de les laminer en tôles, bandes ou de les tréfiler, pourvu que ces opérations soient conduites de manière à ne pas induire une cristallisation motable.

### Exemple 3

L'alliage suivant l'invention:
Fe = 0,20% Si = 1,20% Cu = 0,79% Mn = 0,62% Mg = 0,95% Zn = 0,57%
et l'alliage 6082
Fe = 0,19% Si = 1,12% Mn = 0,86% Mg = 0,98%
ont été coulés en billettes 0 380 mm. Celles-ci ont été homogénéisées à 510°C pendant 10h, écroûtées à 0 360 mm, filées en direct à 485°C en barres rondes 0 60 mm. Un lopin de chaque alliage a été restauré à 280°C pendant 5h, puis matricé à 500° C en une pièce représentée à la figure 1.

Les caractéristiques mécaniques obtenues sur ces pièces (moyenne de 3 essais) sont les suivantes:

## Revendications

1. Produit filé, matricé ou éventuellement laminé en alliage d'Al caractérisé par la composition suivante (% en poids):
0,9 à 1,2% Si
0.7 à 1,1% Mg
0,25 à 0,75% Mn
0,30 à 1,1% Cu
0,07 à 0,20% Zr
0,₁₀ à ₀,_{70% Z}n
et éventuellement
jusqu'à 0,30% Fe
reste: AI et impuretés inévitables (chacune < 0,05%, total < 0,15%) et en ce que sa structure est essentiellement non recristallisée.

2. Produit selon la revendication 1, caractérisé en ce qu'il contient de 1,0 à 1,15% Si.

3. Produit selon l'une des revendications 1 ou 2, caractérisé en ce qu'il contient de 0,8 à 1,0% Mg.

4. Produit selon l'une des revendications 1 à 3, caractérisé en ce qu'il contient de 0,8 à 1% Cu.

5. Produit selon l'une des revendications 1 à 4, caractérisé en ce qu'il contient de 0,20 à 0, 70% Zn et de préférence entre 0,3 et 0,6%.

6. Produit selon l'une des revendications 1 à 5, caractérisé en ce qu'il contient de 0,5 à 0,7 Mn.

7. Produit selon l'une des revendications 1 à 6, caractérisé en ce qu'il contient 0,08 à 0,12% Zr.

8. Procédé d'obtention d'un produit selon l'une des revendications 1 à 7, comprenant la coulée de billettes ou plaques, une homogénéisation éventuelle, des transformations à chaud et les traitements thermiques classiques de mise en solution, trempe et revenu du produit, caractérisé en ce que les transformations à chaud sont effectuées au-dessus de 450° C.

9. Procédé selon la revendication 8 comprenant au moins la coulée de billettes, ou de plaques, une homogénéisation éventuelle, des transformations à chaud, caractérisé en ce que, entre les diverses transformations à chaud, on pratique un recuit de restauration, à 250-280°C pendant 1 à 10h environ.

10. Procédé selon l'une des revendications 8 ou 9, caractérisé en ce que l'homogénéisation avant filage est effectuée entre 500 et 580°C, pendant des durées allant de 3h à 10h.

## Patentansprüche

1. Stranggepresstes, geprägtes oder gegebenenfalls gewalztes Produkt aus Aluminiumlegierung,
gekennzeichnet durch
folgende Zusammensetzung (in Gew.%):
0,9 bis 1,2 % Si,
0,7 bis 1,1 % Mg,
0,25 bis 0,75 % Mn,
0,30 bis 1,1 % Cu,
0,07 bis 0,20 % Zr,
0,10 bis 0,70 % Zn
und gegenenenfalls
bis zu 0,30 % Fe,
Rest: AI und unvermeidliche Verunreinigungen (je _{<} 0,05%, insgesamt 0,15 %),
und eine im wesentlichen nichtrekristallisierte Struktur.

2. Produkt nach Anspruch 1, gekennzeichnet durch einen Gehalt von 1,0 bis 1,15 % Si.

3. Produkt nach Anspruch 1 oder 2, gekennzeichnet durch einen Gehalt von 0,8 bis 1,0 % Mg.

4. Produkt nach einem der Ansprüche 1 bis 3, gekennzeichnet durch einen Gehalt von 0,8 bis 1 % Cu.

5. Produkt nach einem der Ansprüche 1 bis 4, gekennzeichnet durch einen Gehalt von 0,20 bis 0,70 und vorzugsweise von 0,3 bis 0,6 % Zn.

6. Produkt nach einem der Ansprüche 1 bis 5, gekennzeichnet durch einen Gehalt von 0,5 bis 0,7 % Mn.

7. Produkt nach einem der Ansprüche 1 bis 6, gekennzeichnet durch einen Gehalt von 0,08 bis 0,12 % Zr.

8. Verfahren zur Herstellung eines Produkts nach einem der Ansprüche 1 bis 7 durch Strang- oder Plattengiessen, eventuelle Homogenisierung, Wärmeumformungen und klassische Wärmebehandlungen zum Inlösungbringen, Härtung und Nachglühen des Produkts,
dadurch gekennzeichnet, daß die Wärmeumformungen über 450° C durchgeführt werden.

9. Verfahren nach Anspruch 8 mit mindestens dem Strang- oder Plattengiessen, eventueller Homogenisierung und Wärmeumformungen,
dadurch gekennzeichnet, daß
zwischen den verschiedenen Wärmeumformungen ein Restaurationsglühen bei 250 bis 280° C während 1 bis 10h durchgeführt wird.

10. Verfahren nach Anspruch 8 oder 9, dadurch gekennzeichnet, daß die Homogenisierung vor dem Strangpressen bei 500 bis 580°C während 3 bis 10h durchgeführt wird.

## Claims

1. An extruded, stamped or possibly rolled product of AI alloy characterised by the following ccmposition (in percent by weight):
0.9 to 1.2% Si
0.7 to 1.1% Mg
0.25 to 0.75% Mn
0.30 to 1.1 % Cu
0.07 to 0.20% Zr
0.10 to 0.70% Zn
and optionally
up to 0.30% Fe
balance: AI and inevitable impurities (each < 0.05%, total < 0.15%)
and that the structure thereof is essentially non-recrystallised.

2. A product according to claim 1 characterised in that it contains from 1.0 to 1.15% Si.

3. A product according to one of claims 1 and 2 characterised in that it contains from 0.8 to 1.0% Mg.

4. A product according to one of claims 1 to 3 characterised in that it contains fron 0.8 to 1% Cu.

5. A product according to one of claims 1 to 4 characterised in that it contains from 0.20 to 0.70% Zn and preferably between 0.3 and 0.6%.

6. A product according to one of claims 1 to 5 characterised in that it contains from 0.5 to 0.7 Mn.

7. A product according to one of claims 1 to 6 characterised in that it contains from 0.08 to 0.12% Zr.

8. A process for producing a product according to one of claims 1 to 7 comprising casting of billets or plates, an optional homogenisation operation, hot transformation operations and conventional heat treatment operations for solution treatment, quenching and annealing of the product, characterised in that the hot transformation operations are carried out at a temperature above 450°C.

9. A process according to claim 8 comprising at least casting of billets or plates, an optional homogenisation operation and hot transformation operations characterised in that between the various hot transformation operations, a recovery reheating operation is carried out at 250 to 280° C for 1 to 10 hours approximately.

10. A process according to one of claims 8 and 9 characterised in that the homogenisation operation prior to extrusion is carried out at between 500 and 580° C for periods of time ranging from 3 hours to 10 hours.
